# EUROPÄISCHE PATENTSCHRIFT

(11) **EP 2 415 615 B1**
(45) Veröffentlichungstag und Bekanntmachung des Hinweises auf die Patenterteilung: **15.01.2014**
(21) Anmeldenummer: 10171913.6
(22) Anmeldetag: 04.08.2010
(51) Int. Cl.: B43K 19/14, B43K 19/16

(54) **Verfahren zum Herstellen von Schreib-, Zeichen- und Malstiften**
Method for producing writing, illustrating and painting pens
Procédé de fabrication de stylos, crayons et feutres

(43) Veröffentlichungstag der Anmeldung: 08.02.2012
(73) Patentinhaber: Faber- Castell AG, 90546 Stein (DE)
(72) Erfinder: Barroso, Vladimir, 13561-358 Sao Carlos-Sp-Brazil (BR); Barbosa Lima, Rodrigo, 13560-290 Sao Carlos-Sp-Brazil (BR)
(74) Vertreter: Meissner, Bolte & Partner

(56) Entgegenhaltungen:
- EP-A1- 1 700 713
- WO-A2-2008/006681
- US-B1- 6 217 245

## Beschreibung

Die Erfindung betrifft ein Verfahren zur Herstellung von Schreib-, Zeichen- und Malstiften mit einer Ummantelung aus Holz. Solche Stifte werden in aller Regel lackiert, indem sie mit dem Lack bzw. allgemein mit ein in flüssiger Form vorliegenden Beschichtungsmaterial besprüht oder in dieses eingetaucht werden, wie z.B. in der EP 1 700 713 offenbart.

Aufgabe der Erfindung ist es, ein alternatives Herstellungsverfahren anzugeben.

Diese Aufgabe wird durch ein Verfahren nach Anspruch 1 gelöst, nämlich dadurch, dass zur Beschichtung das für Werkstoffe wie Metalle und MDF-Faserplatten an sich bekannte Pulverbeschichtungsverfahren angewandt wird. Ein derartiges Verfahren ermöglicht bisher bei Holzstiften nicht oder nur auf aufwändige Weise herstellbare Beschichtungen beispielsweise aus duroplastischen Kunststoffen. Dabei ist besonders vorteilhaft, dass selbst Stifte mit temperaturempfindlichen Minen trotz der zum Aufschmelzen von thermoplastischen oder Vernetzen von duroplastischen Kunststoffen erforderlichen Temperatur von beispielsweise 110°C bis 140°C mit diesen Kunststoffen beschichtet werden können. Bei dem Pulverbeschichtungsverfahren wird zunächst eine Beschichtung der Stiftoberfläche mit Pulverlack, also einem aus Partikeln des oder der jeweiligen Kunststoffe, bei Raumtemperatur vorgenommen. Der danach erforderliche Eintrag von Wärmeenergie in die Pulverschicht lässt sich gezielt auf die Pulverschicht richten, so dass temperaturempfindliche Minen geschont werden. Denkbar ist beispielsweise ein auf die Pulverschicht fokussiertes Infrarot- oder Laserlicht. Vorteilhaft ist weiterhin, dass sich mit dem vorgeschlagenen Verfahren eine Beschichtung mit ausreichender Dicke in einem einzigen Schritt auf die Stiftoberfläche aufbringen lässt. Bei dem bisher üblichen Durchstoßverfahren, bei dem ein Stift durch ein Farbbad und anschließend durch eine Abstreifvorrichtung geführt wird, ist in der Regel eine mehrfache Beschichtung erforderlich. Vorteilhaft ist schließlich noch, dass bei der vorgeschlagenen Vorgehensweise das Stiftende, die "Stiftkappe" ohne dass zusätzliche Maßnahmen erforderlich sind, mit Pulverlack überzogen wird.

Bei einem Pulverbeschichtungsverfahren wird der Pulverlack mittels einer Elektrode oder auf andere Weise elektrostatisch aufgeladen und mit Hilfe einer Sprüheinrichtung, etwa von Hand mit einer Sprühpistole, auf das Werkstück aufgebracht, wobei die Pulverpartikel aufgrund ihrer Ladung am geerdeten Werkstück haften bleiben. Damit eine Erdung der zu beschichtenden Stifte mit einem ausreichenden Maß möglich ist, wird für die Ummantelung Holz verwendet, das einen Wassergehalt von mindestens 2% aufweist. Zusammen mit den im Holz von Natur aus enthaltenen Elektrolyten, etwa Mineralstoffen, ergibt sich dabei eine gerade noch ausreichende elektrische Leitfähigkeit des Holzes, so dass die Stiftummantelungen geerdet werden können. Die elektrische Leitfähigkeit des Holzes steigt naturgemäß mit zunehmendem Wassergehalt an. Ein hoher Wassergehalt in der Ummantelung ist jedoch in aller Regel nicht erwünscht, da durch Wasserverlust beim späteren Gebrauch des Stiftes die Ummantelung schrumpfen kann, wobei dann ein fester Sitz der Mine nicht mehr gewährleistet ist. Zudem besteht bei einem hohen Wassergehalt die Gefahr, dass sich bei der Temperaturbehandlung der Pulverlackschicht Dampfblasen bilden, welche Holz und Beschichtung unbrauchbar machen. Bei einer bevorzugten Verfahrensvariante werden daher nur Holzummantelungen eingesetzt, die maximal 20% Wasser enthalten. Besonders bevorzugt sind Ummantelungen mit einem Wassergehalt von 6% bis 8%.

Erfindungsgemäß wird nur ein Teil der Stiftoberfläche bzw. der Oberfläche der Holzummantelung beschichtet, wobei dies auf einfache Weise bewerkstelligt wird, indem ein Teil der Oberfläche mit einer Abdeckschablone abgedeckt wird, und beim Besprühen des Stifts nicht mit Pulverlack versehen wird. Es können auf diese Weise Muster auf der Stiftoberfläche erzeugt werden. Denkbar ist auch, dass zunächst eine vollständige Beschichtung mit einer Farbe erzeugt und nach der Wärmebehandlung eine Teilbeschichtung der Oberfläche mit einer anderen Farbe erfolgt.

Die Erfindung wird nun unter Bezugnahme auf die Zeichnungen näher erläutert. Es zeigen:
- Fig. 1: eine schematische Darstellung der Pulverbeschichtung eines Stiftes,
- Fig. 2: einen Stift in perspektivischer Darstellung, bei dem ein Längsabschnitt von einer Abdeckschablone umgriffen ist,
- Fig. 3: den Stift von Fig. 2 nach der Fertigstellung der Beschichtung mit abgenommener Abdeckschablone,
- Fig. 4: einen Stift entsprechend Fig. 2, wobei jedoch die Abdeckschablone Öffnungen aufweist,
- Fig. 5: den Stift von Fig. 4 nach der Fertigstellung der Beschichtung und abgenommener Abdeckschablone.

Fig. 1 zeigt in schematisierter Form eine Anlage zur Pulverbeschichtung. Sie umfasst eine Sprühkammer 1, eine Sprüheinrichtung 2, eine Einrichtung zur Spannungsversorgung 3, einen Tank 4 zur Aufnahme von Pulverlack sowie eine Einrichtung 5 zur Druckluftversorgung. Die Einrichtungen 4 und 5 sind über Schlauchleitungen 6 mit der Sprüheinrichtung 2 verbunden. Die Einrichtung 3 ist über ein elektrisches Kabel 7 mit der Sprüheinrichtung 2 bzw. mit einer darin vorhandenen, zur elektrischen Aufladung des Pulverlacks dienenden Elektrode (nicht gezeigt) verbunden und mit Hilfe eines Erdungskabels 8 geerdet. Mit Hilfe der von der Einrichtung 5 gelieferten Druckluft wird der aus dem Tank 4 entnommene Pulverlack aus der Sprüheinrichtung etwa in Form eines Sprühkegels 9 ausgestoßen. Die mit dem Pulverlack zu beschichtenden, eine Holzummantelung 10 aufweisende Stifte 13 werden über eine Fördereinrichtung 14 so durch die Sprühkammer 1 hindurchgeführt, dass sie vom Sprühkegel 9 der Sprüheinrichtung beaufschlagt sind. Ein Stift 10 ist an einer Halteeinrichtung 15 fixiert, die den Stift beispielsweise an seinen Stirnseiten festklemmt. Während des Besprühens des Stiftes 13 ist über ein ihn greifendes Teil 16 der Halteeinrichtung 15 sowie über ein Erdungskabel 17 geerdet. Nachdem ein Stift bzw. eine Charge von Stiften mit Pulverlack besprüht worden ist, schließt sich eine Wärmebehandlung an, um die einzelnen Pulverpartikel miteinander zu verbinden. Bei einem thermoplastischem Pulverlack schmelzen die Kunststoffpartikel und bilden dadurch eine zusammenhängende Schicht. Im Falle eines duroplastischen Pulverlackes kommt es zusätzlich zu einer Vernetzung des Kunststoffmaterials. In diesen Fällen bilden sich im Vergleich zu thermoplastischen Pulverlacken harte Beschichtungen.

Die Beschichtung kann beispielsweise mit einem Pulverlack vorgenommen werden, der ein Mischpulver aus einem Polyesterharz und Epoxyharz ist. Das Polyesterharz ist dabei mit dem Epoxyharz gehärtet. Als Polyesterharz kann Poly(bisphenol A-co-epichlorhydrin), glycidyl end-capped (7) (CAS 25068-38-6) verwendet werden, das z.B. von NAN YA Plastics Corporation, TW erhältlich ist. Als Polyesterharz, findet z.B. das von der WEG Indústrias-Química, BR vertriebene Polyester Polyol (Polyester Resin B, CAS 68604-67-1) Verwendung. Weiterhin sind Füllstoffe und Farbpigmente sowie Additive vorhanden. Als Füllstoffe kommen beispielsweise Calciumcarbonat, Kaolin, Talkum oder Glimmer in Frage. Für die Färbung des Pulverlacks stehen eine große Vielzahl von Farbpigmenten zur Verfügung, z.B. Pigment Yellow 13 (CAS 21100), Pigment Orange (CAS 21110), Pigment Red 122 (CAS 73915), Pigment Blue 15:6 (CAS 74160) und Pigment Black 11 (CAS 77499). Als Additive werden beispielsweise Öle und Wachse, etwa hydrogeniertes Castoröl und PE-Wachse, z.B. das von der Firma Clariant unter dem Handelsnamen Licowax PE 250 powder erhältliche Wachs. Ein bevorzugter Pulverlack setzt sich aus 30 - 40% Polyesterharz, 15 - 25% Epoxyharz, 1% - 35% Füllstoffe, 1% - 35% Farbpigmente und 0% - 2% Additive zusammen. Bei dieser Rezeptur und ganz allgemein weisen die verwendeten Bestandteile eine Partikelgröße von 30 bis 50µm auf. Die Dichte der eingesetzten Pulverlacke beträgt 1,2 - 1,8g/cm³. Zum Aushärten des angegebenen Pulverlackes ist eine Temperatur von 120°C erforderlich. Die Wärmezufuhr erfolgt bei wärmeempfindlichen Minen beispielsweise durch Beaufschlagung der Stiftoberfläche mit einer energiereichen Strahlung, etwa mit Laser oder mit Infrarotlicht. Bei nicht temperaturempfindlichen Minen, beispielsweise im Falle von Bleistiften, kann die Wärmebehandlung auch auf andere Weise, etwa in einem Wärmeofen vorgenommen werden.

Die Oberfläche eines Stiftes kann entweder vollständig oder nur teilweise mit Pulverlack beschichtet werden, um beispielsweise Muster auf der Stiftoberfläche zu erzeugen. Die Stiftummantelung kann dabei ihre ursprüngliche Holzoberfläche aufweisen oder bereits mit einem temperaturbehandelten Pulverlack beschichtet sein. Eine teilweise Beschichtung der Stiftoberfläche kann gemäß Fig. 2 dadurch vorgenommen werden, dass ein Längsabschnitt 21 des Stiftes 13 vollumfänglich von einer Abdeckschablone 18 umfasst ist, so dass nur der nicht abgedeckte Oberflächenbereich 19 des Stiftes 13 beschichtet wird und der der Länge der Abdeckschablone 18 entsprechende Längsabschnitt 21 unbeschichtet bleibt. Die Abdeckschablone 18 besteht aus einem elektrisch nicht leitenden Material, beispielsweise aus einem Kunststoff. Denkbar ist aber auch, dass sie aus einem leitenden Material besteht, wobei sie aber auf ihrer Innenseite eine elektrisch isolierende Beschichtung (nicht dargestellt) aufweist. In dem in Fig. 2 gezeigten Fall ist die Abdeckschablone 18 an einem Endabschnitt der Ummantelung 10 angeordnet, wobei die Stirnseite 20 der Ummantelung wie die Stirnseite 23 einer zentral in der Ummantelung gehaltenen Mine 24 mit Farblack überdeckt werden. Die Abdeckschablone 18 besteht vorzugsweise aus einem Material, welches der Temperatureinwirkung bei der Aufschmelzung bzw. Aushärtung einer Pulverlackschicht stand hält. Die Abdeckschablone 18 kann dann bei der Wärmebehandlung an der Ummantelung 10 verbleiben und erst nach Aushärtung der Pulverlackschicht abgenommenen werden, ohne das Gefahr besteht, dass die Pulverlackschicht beschädigt wird. Um das Abnehmen der Abdeckschablone 18 zu erleichtern, kann diese aus zwei Halbschalen 18a,b gebildet sein, die beispielsweise über ein ihrer Trennfuge 25 diametral gegenüberliegendes Gelenk, etwa ein sich in Axialrichtung des Stiftes erstreckendes Folienscharnier (nicht gezeigt) verbunden sind. Denkbar ist aber auch, dass die Abdeckschablone 18 aus einem elastischen Material, beispielsweise aus Silikon besteht, welches einerseits temperaturstabil ist und welches sich andererseits auf Grund seiner Elastizität radial aufweiten und daher leicht von der Stiftummantelung 10 abnehmen lässt.

Wenn auf der Oberfläche der Stiftummantelung 10 ein Muster erzeugt werden soll, wird die Ummantelung auf ihrer gesamtem Länge oder auf einen Teil davon von einer Abdeckschablone 18' umgriffen, welche von Öffnungen 26 durchsetzt ist. In diesem Fall wird nur der von den Öffnungen 26 frei gegebene Bereich 27 der Stiftoberfläche mit einem Pulverlackauftrag versehen. Zweckmäßigerweise verbleibt die Abdeckschablone 18' während der Wärmebehandlung an der Ummantelung 10. Nachdem der Pulverlackauftrag auf den Bereichen 27 ausgehärtet ist, wird die Abdeckschablone 18' von der Stiftummantelung 10 abgenommen werden. Mit Hilfe einer Abdeckschablone 18' mit der in Fig. 4 gezeigten Art können auch erhabene Strukturen erzeugt werden, wenn die Öffnungen 26 mit einer entsprechenden Menge an Pulverlack gefüllt werden. Nach dem Aushärten des Pulverlacks lässt sich eine Abdeckschablone 18', welche aus elastischem Material oder von zwei Halbschalen 18a,b gebildet ist, problemlos abnehmen, so dass erhabene Strukturen mit einer den Öffnungen 26 entsprechenden komplementären Form und einer Schichtdicke von beispielsweise 0,2mm - 0,5mm aus der Stiftoberfläche hervor stehen.

### Bezugszeichenliste

- 1: Sprühkammer
- 2: Sprüheinrichtung
- 3: Einrichtung zur Spannungsversorgung
- 4: Tank für Pulverlack
- 5: Einrichtung zur Druckluftversorgung
- 6: Schlauchleitung
- 7: Kabel
- 8: Erdungskabel
- 9: Sprühkegel
- 10: Ummantelung
- 13: Stift
- 14: Fördereinrichtung
- 15: Halteeinrichtung
- 16: Teil
- 17: Erdkabel
- 18,18': Abdeckschablone
- 18a,b: Halbschale
- 19: Oberflächenbereich
- 20: Stirnseite
- 21: Längsabschnitt
- 23: Stirnseite
- 24: Mine
- 25: Trennfuge
- 26: Öffnung
- 27: Bereich

## Patentansprüche

1. Verfahren zum Herstellen von Schreib-, Zeichen- oder Malstiften mit einer eine Mine (24) zentral aufnehmenden Holzummantelung (10), bei dem eine zumindest teilweise Beschichtung der Stiftoberfläche mit einem Pulverlack mit Hilfe eines elektrostatischen Pulverbeschichtungsverfahrens vorgenommen wird, wobei nur ein Teil der Stiftoberfläche beschichtet wird, indem auf die Stiftoberfläche eine einen Teil der Stiftoberfläche abdeckende Abdeckschablone (18,18') aufgebracht wird.

2. Verfahren nach Anspruch 1,
**dadurch gekennzeichnet,**
**dass** ein oder mehrere Stifte (13) in einer Sprühkammer (1) angeordnet und mit Hilfe einer Sprüheinrichtung (2) der Pulverlack auf die Stiftoberfläche aufgebracht wird.

3. Verfahren nach einem der vorhergehenden Ansprüche,
**dadurch gekennzeichnet,**
**dass** Holzummantelungen (10) mit einem Wassergehalt von 2% bis 20% verwendet werden.

4. Verfahren nach Anspruch 3,
**gekennzeichnet durch**
die Verwendung von Holzummantelungen (10) mit einem Wassergehalt von 6% bis 8%.

5. Verfahren nach einem der vorhergehenden Ansprüche,
**dadurch gekennzeichnet,**
**dass** zur Beschichtung ein Epoxy-Polyester-Pulverlack verwendet wird.

6. Verfahren nach Anspruch 5,
**gekennzeichnet durch**
die Verwendung eines Pulverlacks mit 30% bis 40% Polyesterharz und 15% bis 25% Epoxyharz.

7. Verfahren nach einem der vorhergehenden Ansprüche,
**dadurch gekennzeichnet,**
**dass** der Pulverlack 1% bis 35% Farbpigmente enthält.

8. Verfahren nach einem der vorhergehenden Ansprüche,
**dadurch gekennzeichnet,**
**dass** der Pulverlack wenigstens einen Füllstoff enthält.

9. Verfahren nach Anspruch 8,
**gekennzeichnet durch**
einen Pulverlack mit 1% bis 35% Füllstoff.

10. Verfahren nach einem der vorhergehenden Ansprüche,
**dadurch gekennzeichnet,**
**dass** der Pulverlack folgende Zusammensetzung aufweist:
| | |
|---|---|
| Polyesterharz | 30% bis 40% |
| Epoxyharz | 15% bis 25% |
| Farbpigment | 1% bis 35% |
| Füllstoff | 1% bis 35% |
| Additive | 0% bis 2%. |

## Claims

1. Method to produce writing, drawing or colouring pencils having a wooden covering (10) that receives a lead (24) centrally, in which wooden covering (10) an at least partial covering of the pencil surface is carried out with a powder coating by means of an electrostatic powder coating method, wherein only a part of the pencil surface is coated by a cover template (18, 18') that covers a part of the pencil surface being applied to the pencil surface.

2. Method according to claim 1,
**characterised in that**,
one or several pencils (13) are arranged in a spray chamber (1) and the powder coating is applied to the pencil surface by means of a spray device (2).

3. Method according to one of the preceding claims,
**characterised in that**,
wooden coverings (10) having a water content of 2% to 20% are used.

4. Method according to claim 3,
**characterised by** the use of wooden coverings (10) having a water content of 6% to 8%.

5. Method according to one of the preceding claims,
**characterised in that**,
an epoxy-polyester powder coating is used for the covering.

6. Method according to claim 5,
**characterised by**,
the use of a powder coating having 30% to 40% polyester resin and 15% to 25% epoxy resin.

7. Method according to one of the preceding claims,
**characterised in that**,
the powder coating contains 1% to 35% colour pigments.

8. Method according to one of the preceding claims,
**characterised in that**,
the powder coating contains at least one filler material.

9. Method according to claim 8,
**characterised by** a powder coating having 1% to 35% filler material.

10. Method according to one of the preceding claims,
**characterised in that**,
the powder coating has the following composition:
| | |
|---|---|
| polyester resin | 30% to 40% |
| epoxy resin | 15% to 25% |
| colour pigment | 1% to 35% |
| filler material | 1% to 35% |
| additives | 0% to 2% |

## Revendications

1. Procédé de fabrication de crayons à écrire, à dessiner ou feutres, comprenant une gaine ( 10 ) en bois recevant de manière centrale une mine ( 24 ), dans lequel un revêtement, au moins en partie, de la surface du crayon à écrire, à dessiner ou feutre, par un vernis de poudre est effectué à l'aide d'un procédé de revêtement électrostatique par poudre, seule une partie de la surface du crayon à écrire, à dessiner ou feutre étant revêtue en déposant sur sa surface un gabarit ( 18, 18' ) de recouvrement recouvrant une partie de la surface du crayon à écrire, à dessiner ou feutre.

2. Procédé suivant la revendication 1,
**caractérisé**
**en ce qu'**on met un ou plusieurs crayons ( 13 ) à écrire, à dessiner ou feutres dans une chambre ( 1 ) de pulvérisation et on dépose le vernis de poudre sur sa surface à l'aide d'un dispositif ( 2 ) de pulvérisation.

3. Procédé suivant l'une des revendications précédentes, **caractérisé**
**en ce qu'**on utilise des gaines ( 10 ) en bois ayant une teneur en eau de 2% à 20%.

4. Procédé suivant la revendication 3,
**caractérisé**
**par** l'utilisation de gaines ( 10 ) en bois ayant une teneur en eau de 6% à 8%.

5. Procédé suivant l'une des revendications précédentes, **caractérisé**
**en ce qu'**on utilise un vernis de poudre époxy-polyester pour le revêtement.

6. Procédé suivant la revendication 5,
**caractérisé**
**par** l'utilisation d'un vernis de poudre ayant de 30% à 40% de résine de polyester et de 15% à 25% de résine époxy.

7. Procédé suivant l'une des revendications précédentes, **caractérisé**
**en ce que** le vernis de poudre contient de 1% à 35% de pigments colorés.

8. Procédé suivant l'une des revendications précédentes, **caractérisé**
**en ce que** le vernis de poudre contient au moins une charge.

9. Procédé suivant la revendication 8,
**caractérisé**
**par** un vernis de poudre ayant de 1% à 35% de charge.

10. Procédé suivant l'une des revendications précédentes, **caractérisé**
**en ce que** le vernis de poudre a la composition suivante :
| | |
|---|---|
| résine de polyester | de 30% à 40% |
| résine époxy | de 15% à 25% |
| pigments colorés | de 1% à 35% |
| charge | de 1% à 35% |
| additifs | de 0% à 2%. |
